# EUROPÄISCHE PATENTSCHRIFT

(11) **EP 0 542 382 B1**
(45) Veröffentlichungstag und Bekanntmachung des Hinweises auf die Patenterteilung: **02.11.1994**
(21) Anmeldenummer: 92250020.2
(22) Anmeldetag: 27.01.1992
(51) Int. Cl.: B21B 3/00, B21B 1/46, B21B 9/00, B22D 11/06

(54) **Verfahren zum Herstellen von Walzgut aus sauerstofffreiem Kupfer**
Method for producing rolled stock from oxygen-free copper
Procédé pour la fabrication de produits laminés en cuivre exempt d'oxygène

(30) Priorität: 30.10.1991 DE 4136085
(43) Veröffentlichungstag der Anmeldung: 19.05.1993
(73) Patentinhaber: MANNESMANN Aktiengesellschaft, 40027 Düsseldorf (DE)
(72) Erfinder: Freedman, Lev Petrovich, Uliza Funsje 13-31, Kasachstan (SU); Khafizov, Yermek B., Uliza Gorkowo, Dom 8, Qtr. 9, Kasachstan (SU); Buch, Elmar, W-4300 Essen 18 (DE); Siebel, Kurt, W-5910 Kreuztal (DE); Berendes, Herbert, W-4330 Mülheim 12 (DE)
(74) Vertreter: Meissner, Peter E., Dipl.-Ing.

(56) Entgegenhaltungen:
- DE-A- 1 935 736
- DE-A- 3 036 595
- US-A- 3 257 835
- US-A- 4 290 823
- DATABASE WPI Section Ch, Week 7405, Derwent Publications Ltd., London, GB;Class M22, AN 74-08825V(05) & SU-A-382 460 (HEAVY NON-FERROUS METALS) 27 juli 1973
- DATABASE WPI Section Ch, Week 7435, Derwent Publications Ltd., London, GB;Class M22, AN 74-62485V(35)& SU-A-404 549 (HEAVY NON FERROUS MET BUR) 10 april 1974

## Beschreibung

Die Erfindung betrifft ein Verfahren und eine Vorrichtung zur Durchführung des Verfahrens zum Herstellen von Walzgut aus sauerstofffreiem Kupfer, insbesondere Draht in einer Gießwalzanlage, bestehend aus Erschmelzungsanlage, einer Gießanlage sowie einem nachgeordneten kontinuierlichen Walzwerk. Ein Verfahren und eine Vorrichtung entsprechend dieser Gattung sind der US-A-4290823 zu entnehmen.

Zur Herstellung von Kupferdraht werden seit ca. 25 Jahren Anlagen gebaut, die in kontinuierlichem Fluß aus der flüssigen Schmelze über eine Gießmaschine mit mitlaufenden Kokillen und über ein kontinuierliches Walzwerk mit nachgeordneter Draht-Entzunderungsstrecke Kupferdraht erzeugen. Dieser Kupferdraht wird am Ende der Anlage zu Ringen von bis zu 10 Tonnen aufgewickelt.

Bei der Erschmelzung, dem Vergießen und dem anschließenden Walzen nimmt der Barren bzw. der Kupferdraht Sauerstoff auf, der für manche Zwecke unschädlich ist, jedoch für viele Verwendungszwecke, insbesondere für den Einsatz in der Elektronik sich schädlich auswirkt. Für diese besonderen Verwendungszwecke ist es unumgänglich, den Sauerstoffgehalt im Kupferdraht zu reduzieren oder auf Null zu bekommen. Die vorliegende Erfindung hat zum Ziel, ein Verfahren und eine Vorrichtung zur Durchführung des Verfahrens zu schaffen, mit der es möglich wird, sauerstofffreien Kupferdraht in-line in einer gattungsgemäßen Gießwalzanlage zu erzeugen.

Grundlage der Erfindung ist die Erkenntnis, daß die in der Fachwelt bekannte Erscheinung der Wasserstoffkrankheit bei sauerstofffreiem Kupfer nicht relevant ist.

Bei sauerstoffhaltigem Kupfer reagiert der Sauerstoff mit dem im Kupfer befindliche Wasserstoff in der Art, daß sich erhitzter Wasserdampf bildet. Dabei entstehen sehr hohe Drücke, die zu Rissen längs der Korngrenzen führen und zu Aufbrüchen und schließlich auch zum Zerbrechen eines gegossenen warmen Kupferbarrens führen können. In Verbindung mit den im Kupfer befindlichen Begleitelementen (Verunreinigungen), wird die Riß- bzw. Bruchgefahr, insbesondere beim Biegen des gegossenen warmen Barrens, noch erhöht.

Auch in sauerstofffreiem Kupfer sind trotz Erschmelzen und Vergießen unter Schutzgas definierte Mengen Wasserstoff enthalten. Es muß jedoch verhindert werden, daß sich durch Vereinigung kleiner Wasserstoffblasen größere Wasserstoffblasen an den Korngrenzen bilden und zur Warmrissigkeit führen, insbesondere bei gleichzeitiger Biegung des warmen Kupferbarrens. Die Möglichkeit der Bildung unerwünschter größerer Wasserstoffblasen ist desto wahrscheinlicher, je mehr Zeit ab der Erstarrung des flüssigen Kupfers zur Verfügung steht.

Zur Lösung dieses Problems wird durch die vorliegende Erfindung vorgeschlagen, daß ausgehend vom Verfahren gemäß dem Obergriff des Anspruchs 1 der die Gießanlage geradlinig verlassende Barren in die Horizontale abgebogen wird, nachdem er in mindestens einem Verformungsstich reduziert wurde wobei der Verformungsstich des Barrens sowie der Schmelz- und Gießvorgang in Schutzgas-Atmosphäre stattfinden. Die Erfindung besteht also darin, durch Verformung des Kupferbarrens unmittelbar hinter der Kokille die Korngrößen des Kupfers zu verkleinern und dadurch zu verhindern, daß sich größere Wasserstoffblasen an den Korngrenzen bilden. Das feine Gefüge verhindert weitgehend das tiefe Eindringen des Wasserstoffes und stellt somit ein wirksames Mittel gegen die Riss- und Bruchempfindlichkeit des Kupferbarrens dar.

Vorzugsweise wird der erste Verformungsstich dicht hinter der Gießanlage durchgeführt. Das Abbiegen des Kupferbarrens nach dem ersten oder gegebenenfalls mehreren Reduzierstichen in Schutzgasatmosphäre ist nach der verkleinerten Korngröße unschädlich und führt nicht mehr zu den bislang nicht zu verhindernden Rissen.

Es hat sich gezeigt, daß besonders günstige Ergebnisse dann erzielt werden, wenn die Reduktion im ersten Verformungsstich zwischen 10 und 50 Prozent, vorzugsweise 35 Prozent beträgt.

Eine Gießwalzanlage zur Durchführung des erfindungsgemäßen Verfahrens ist gekennzeichnet durch die Kombination von Merkmalen nach Anspruch 4.

Die nahe zur Gießmaschine angeordnete Verformungseinheit ist somit in gleicher Neigung wie die Gießanlage angeordnet, wobei gegebenenfalls weitere Einrichtungen zur Barrenvorbereitung (Kantenfräseinrichtung, Treiber etc.) zwischen der Gießanlage und dem ersten Verformungsgerüst vorgesehen sein können.

Als besonders vorteilhaft wird angesehen, daß auf der erfindungsgemäßen Anlage sowohl sauerstofffreies wie auch sauerstoffhaltiges Kupfer verarbeitet werden können.

Ein Ausführungsbeispiel der Erfindung ist in der Zeichnung dargestellt und wird nachfolgend beschrieben:
Die einzige Zeichnungsfigur zeigt in schematischer Darstellung eine Gießwalzanlage nach der Erfindung. Sie besteht aus dem Erschmelzungsofen 1, dem Warmhalteofen 2, der Gießrinne 3, der Gießwanne 4, deren Gießschnauze 5 in den Bereich der Bandgießkokille 6 ragt, dem Treiber 7, dem Kantenbearbeitungsgerät 8 und dem Verformungsgerüst 9.

Bekanntlich wird zur Vermeidung der Sauerstoffaufnahme die Schmelze im Erschmelzungsofen 1 wie auch im Warmhalteofen 2 mit Holzkohle abgedeckt. Die Erfindung sieht darüber hinaus vor, den Schmelzofen 1, den Warmhalteofen 2, die Gießrinne 3 und die Gießwanne 4 einzuhausen und diese Aggregate in einer Schutzgas-Atmosphäre zu betreiben. Die Einhausung ist mit H bezeichnet. Alle Einrichtungen sind möglichst dicht und - entgegen sonst üblicher Gasbeheizung - induktiv beheizt. Der Stickstoff wird vorzugsweise in Materiallaufrichtung eingeblasen und strömt in Richtung Gießwanne, wo er zusammen mit dem geschmolzenen Kupfer austritt.

Der aus der Gießwanne 4 ausströmende Stickstoff schützt aufgrund seines spezifischen Gewichtes gegenüber Luft den Einlaufbereich der Bandgießkokille 6 vor Sauerstoffaufnahme. Zusätzlich können seitlich angeordnete Schutzblechkonstruktionen bewirken, daß der Stickstoff in diesem Bereich eine längere Verweilzeit hat und somit sicher Schutz vor Sauerstoff bietet.

Wenn auch der in der Bandgießkokille 6 erstarrte Strang nicht mehr der Gefahr der Sauerstoffaufnahme im Stranginneren ausgesetzt ist, so muß jedoch eine Sauerstoffverbindung mit der walzwarmen Strangoberfläche möglichst vermieden werden. Zu diesem Zweck setzen sich die Einhausungen hinter der Bandgießkokille 6 fort; sie umfassen Treiber 7, Kantenbearbeitungsgerät 8 und Verformungsgerüst 9 sowie ggf. auch den Abbiegebereich 10. Im Anschluß an das Verformungsgerüst 9 wird der Barren im Abbiegebereich 10 aus der Gießrichtung in die Horizontale umgeleitet, wie es der Lehre der Erfindung entspricht.

Die Anlage arbeitet wie folgt: Die im Erschmelzungsofen 1 befindliche Kupferschmelze wird im Warmhalteofen 2 zwischengespeichert und über die Gießrinne 3 in die Gießwanne 4 geleitet. Alle Aggregate sind in einer Einhausung H abgeschlossen, im Inneren der Einhausung H ist eine Schutzgas- Atmosphäre geschaffen. Von der Gießwanne 4, die von Stickstoff durchströmt ist, gelangt die Kupferschmelze in die Bandgießkokille, in der zwischen den bandförmigen Kokillenseiten ein Kupferbarren gegossen wird, der nach Erstarrung die Bandgießkokille 6 in Gießrichtung verläßt. Der eine Temperatur von 980 bis 1000° C aufweisende Kupferbarren wird mit Hilfe des Treibers 7 in das Kantenbearbeitungsgerät 8, eine Fräsmaschine, eingeführt, wo die Kanten des Barrens abgeschrägt werden. Im Anschluß daran wird der so vorbereitete Kupferbarren in das Verformungsgerüst eingeführt.

Durch den verfahrensbedingten geringen Abstand zwischen Bandgießkokille 6 und dem Verformungsgerüst 9 muß die Konstruktion des Verformungsgerüstes Merkmale aufweisen, die an sich bei Vorwalzgerüsten in Kupferdrahtanlagen unüblich sind. So muß die Spitze des Kupferbarrens, an der sich noch das Anfahrstück befindet, ohne Verformung das Verformungsgerüst 9 passieren können. Deshalb sind die Walzen des Verformungsgerüstes 9 zunächst aufgefahren. Bei Erreichen der gewünschten Stranggeschwindigkeit werden die Walzen automatisch zugefahren, bis die vorgewählte Reduktion erreicht ist. Zu diesem Zweck ist es erforderlich, daß die Geschwindigkeit der Walzen in Abhängigkeit von der jeweiligen Verformung bestimmt und geregelt wird. Dies läßt sich durch Messen von Geschwindigkeit und Stromaufnahme des Treibers 7 erreichen.

Im Verformungsgerüst 9 erfolgt eine Stichabnahme von ca. 35 %. Nach verlassen des Verformungsgerüstes 9 wird der reduzierte Kupferbarren im Abbiegebereich 10 der Anlage auf einem Rollgang in die Horizontale umgeführt und in weiteren Walzgerüsten der kontinuierlichen Walzstraße 11 zu Draht reduziert. Dieser so erzeugte Kupferdraht wird am (nicht dargestellten Ende) der Gießwalzanlage zu Bunden gelegt.

## Patentansprüche

1. Verfahren zum Herstellen von Walzgut aus sauerstofffreiem Kupfer, insbesondere Draht, in einer Gießwalzanlage, bestehend aus Erschmelzungsanlage (1), einer Gießkokille (6) sowie einem nachgeordneten kontinuierlichen Walzwerk (11),
dadurch gekennzeichnet,
daß der die Gießanlage (3, 4, 6) geradlinig verlassende Barren in die Horizontale abgebogen wird, nachdem er in mindestens einem Verformungsstich reduziert wurde, wobei der Verformungsstich des Barrens und der Schmelz- und Gießvorgang in Schutzgas-Atmosphäre stattfinden.

2. Verfahren nach Anspruch 1,
dadurch gekennzeichnet,
daß der erste Verformungsstich dicht hinter der Gießanlage (3,4.6) durchgeführt wird.

3. Verfahren nach Anspruch 1 und 2,
dadurch gekennzeichnet,
daß die Reduktion im ersten Verformungsstich zwischen 10 und 50 %, vorzugsweise 35 % beträgt.

4. Gießwalzanlage zum Herstellen von Walzgut aus sauerstofffreiem Kupfer, insbesondere Draht, bestehend aus Erschmelzungsanlage (1), einer Bandgießkokille (6) sowie einem nachgeordneten kontinuierlichen Walzwerk (11),
gekennzeichnet durch die Anordnung mindestens eines Verformungsgerüstes (9) hinter der Bandgießkokille (6), wobei die Walzachse des Verformungsgerüstes (9) achsgleich mit der Mittellängsachse der Bandgießkokille (6) ist und der Bereich zwischen Erschmelzungsofen (1) und Bandgießkokille (6) sowie zwischen Bandgießkokille (6) und dem bzw. den ersten Verformungsgerüst(en) (9) unter einer Einhausung (H) angeordnet ist, die mit Mitteln zur Erzeugung einer Schutzgas-Atmosphäre in deren Inneren versehen ist.

## Claims

1. A method for producing rolled stock from oxygen-free copper, in particular wire, in a cast-rolling plant, consisting of a smelting plant (1), a casting mould (6) and a subsequent continuous rolling mill (11),
characterised in that the bar which leaves the casting plant (3, 4, 6) in rectilinear fashion is bent off into the horizontal once it has been reduced in at least one deformation pass, with the deformation pass of the bar and the smelting and casting operations taking place in a protective gas atmosphere.

2. A method according to Claim 1, characterised in that the first deformation pass is effected closely after the casting plant (3, 4, 6).

3. A method according to Claims 1 and 2,
characterised in that the reduction in the first deformation pass is between 10 and 50%, preferably 35%.

4. A cast-rolling plant for producing rolled stock from oxygen-free copper, in particular wire, consisting of a smelting plant (1), a strip-casting mould (6) and a subsequent continuous rolling mill (11),
characterised by the arrangement of at least one deformation stand (9) after the strip-casting mould (6), the rolling axis of the deformation stand (9) being coaxial to the central longitudinal axis of the strip-casting mould (6) and the region between the smelting furnace (1) and strip-casting mould (6) and between the strip-casting mould (6) and the first deformation stand(s) (9) being located under a doghouse (H) which is provided with means for producing a protective gas atmosphere in the interior thereof.

## Revendications

1. Procédé pour la réalisation de produits laminés en cuivre exempt d'oxygène, en particulier du fil métallique, dans une installation de laminage de coulée continue constituée d'une installation de fusion (1), d'une coquille de coulée continue (6), ainsi que d'une unité de laminage continue (11) montée en aval,
caractérisé en ce que le lingot quittant l'installation de coulée continue (3,4,6) sous forme rectiligne est cintré dans l'horizontale, après avoir été réduit dans au moins une passe de déformation, la passe de déformation du lingot et le processus de fusion et de coulée continue étant effectués dans une atmosphère à gaz inerte.

2. Procédé selon la revendication 1,
caractérisé en ce que la première passe de déformation est réalisée tout près de l'installation de coulée continue (3,4,6) derrière celle-ci.

3. Procédé selon l'une des revendications 1 ou 2,
caractérisé en ce que la réduction représente lors de la première passe de déformation entre 10 et 50 %, de préférence 35 %.

4. Installation de laminage de coulée continue pour la réalisation de produits laminés en cuivre exempt d'oxygène, en particulier du fil métallique, constituée d'une installation de fusion (1), d'une coquille de coulée continue (6), ainsi que d'une unité de laminage continue (11) montée en aval,
caractérisée par l'agencement d'au moins un bâti de déformation (9) derrière la coquille de coulée continue en bande (6), l'axe de laminage du bâti de déformation (9) étant de même axe que l'axe longitudinal central de la coquille de coulée continue en bande (6) et la zone entre le four de fusion (1) et la coquille de coulée continue en bande (6), ainsi qu'entre la coquille de coulée continue en bande (6) et le ou les premier(s) bâti(s) de déformation (9) étant agencée sous un boîtier (H) muni de moyens pour engendrer une atmosphère à gaz inerte à l'intérieur de celui-ci.
